# EUROPÄISCHE PATENTSCHRIFT

(11) **EP 0 681 033 B1**
(45) Veröffentlichungstag und Bekanntmachung des Hinweises auf die Patenterteilung: **21.05.1997**
(21) Anmeldenummer: 95250049.4
(22) Anmeldetag: 01.03.1995
(51) Int. Cl.: C22C 38/22, C22C 38/24, C22C 38/28, C22C 38/32

(54) **Hochwarmfester Stahl für den Kesselbau**
High temperature steel for boiler construction
Acier résistant aux hautes températures pour la construction de chaudières

(30) Priorität: 09.03.1994 DE 4408640; 06.05.1994 DE 4416794
(43) Veröffentlichungstag der Anmeldung: 08.11.1995
(73) Patentinhaber: MANNESMANN Aktiengesellschaft, 40213 Düsseldorf (DE)
(72) Erfinder: Bendick, Walter, Dr.-Ing., D-47228 Duisburg (DE); Haarmann, Klaus, Dr.-Ing., D-40878 Ratingen (DE); von Hagen, Ingo, Dr.-Ing., D-47800 Krefeld (DE)
(74) Vertreter: Meissner, Peter E., Dipl.-Ing.

(56) Entgegenhaltungen:
- EP-A- 0 159 119
- EP-A- 0 411 515
- US-A- 4 381 940
- DATABASE WPI Section Ch, Week 8631 Derwent Publications Ltd., London, GB; Class M24, AN 86-202479 & JP-A-61 136 622 ( NIPPON STEEL CORP) , 24.Juni 1986
- DATABASE WPI Section Ch, Week 9333 Derwent Publications Ltd., London, GB; Class H05, AN 93-262040 & JP-A-05 179 403 ( JAPAN STEEL WORKS LTD) , 20.Juli 1993
- TRANSACTIONS OF THE INDIAN INSTITUTE OF METALS, Bd. 37, Nr. 5, Oktober 1984 INDIA, Seiten 451-463, SINGH R. UND KUMAR R. 'On some aspects of creep deformation of low alloy Cr-Mo-V creep-resistant steels'

## Beschreibung

Die Erfindung betrifft einen hochwarmfesten Stahl für den Kesselbau.

Ein bekannter Kesselbaustahl ist der Stahl 10 CrMo 9 10, der etwa dem Grade T 22 der ASTM A 199, 200 und 213 sowie Grade P 22 der ASTM A 335 entspricht und folgende Legierungselemente (Gew.-%) enthält:

| | |
|---|---|
| C | 0,08 bis 0,15 |
| Si | ≤ 0,50 |
| Mn | 0,40 bis 0,70 |
| P | ≤ 0,035 |
| S | ≤ 0,035 |
| Cr | 2,0 bis 2,5 |
| Mo | 0,9 bis 1,2 |

Dieser Stahl weist eine für viele Einsatzzwecke ausreichende Warmfestigkeit auf, kann aber Anwendungen mit erhöhtem Anspruchsniveau nicht mehr genügen. Für hohe Beanspruchungen werden daher vielfach hochlegierte und infolgedessen nicht nur teure, sondern auch schwieriger verarbeitbare Stähle eingesetzt, wie etwa der hochwarmfeste Stahl X 20 CrMo V 12 1, der 12 % Chrom enthält.

Aus der EP 0 411 515 Al ist darüber hinaus eine hochfeste wärmebeständige Stahllegierung mit folgenden Legierungselementen (Gew.-%) bekannt:

| | |
|---|---|
| C | 0,03 bis 0,12 |
| Si | ≤ 1,0 |
| Mn | 0,2 bis 1,0 |
| P | ≤ 0,03 |
| S | ≤ 0,03 |
| Ni | ≤ 0,8 |
| Cr | 0,7 bis 3,0 |
| Mo | 0,3 bis 0,7 |
| W | 0,6 bis 2,4 |
| V | 0,05 bis 0,35 |
| Nb | 0,01 bis 0,12 |
| N | 0,1 bis 0,05 |

Die Gehalte an W und Mo müssen dabei so bemessen werden, daß sie der Beziehung$\text{0,8 % ≤ (Mo % + 1/2 W %) ≤ 1,5 %}$ genügen. Die Erschmelzung eines solchen Stahles erfordert erheblichen Aufwand, insbesondere auch im Hinblick auf eine homogene Verteilung des W-Gehalts. Außerdem ergeben sich wegen des hohen Verformungswiderstandes Erschwernisse im Hinblick auf die Warmumformung, z.B. beim Walzen nahtloser Rohre. Es besteht daher der Wunsch, einen hochwarmfesten Stahl zu finden, der einerseits sehr hohe Warmfestigkeitswerte gewährleistet, andererseits aber zu vergleichsweise niedrigen Kosten erzeugbar und gut weiterverarbeitbar ist.

Ausgehend von dem bekannten Kesselbaustahl 10 CrMo 9 10 hat sich die Erfindung die Aufgabe gestellt, einen hochwarmfesten Stahl mit wesentlich verbesserter Zeitstandfestigkeit zu entwickeln. Im Gegensatz zu den bekannten hochwarmfesten martensitischen Stählen soll der erfindungsgemäße Stahl im geschweißten Zustand deutlich weniger stark zur Aufhärtung neigen, so daß für dünnwandige Bauteile nach dem Schweißen eine Wärmenachbehandlung nicht mehr erforderlich sein soll.

Gelöst wird diese Aufgabe erfindungsgemäß durch einen bainitischen hochwarmfesten Stahl mit folgender chemischer Zusammensetzung:

| | |
|---|---|
| C | 0,05 bis 0,095 % |
| Si | 0,15 bis 0,45 % |
| Mn | 0,30 bis 0,70 % |
| P | ≤ = 0,020 % |
| S | ≤ = 0,010 % |
| Al | ≤ = 0,020 % |
| Cr | 2,20 bis 2,60 % |
| Mo | 0,90 bis 1,10 % |
| V | 0,20 bis 0,30 % |
| Ti | 0,05 bis 0,10 % |
| B | 0,0015 bis 0,0070 % |
| N | ≤ = 0,01 % |

Rest Eisen und übliche Verunreinigungen.

Der Stahl ist 30 bis 60 min lang bei 980 bis 1040 °C geglüht, dann an Luft abgekühlt und abschließend mindestens eine Stunde lang bei 730 bis 760 °C angelassen worden. Er eignet sich insbesondere zur Herstellung nahtloser und auch geschweißter Stahlrohre sowie von Blechen. Die daraus hergestellten Produkte werden in vergüteter Form eingesetzt. Nach einem Schweißen ist eine Wärmenachbehandlung dünnwandiger Komponenten nicht erforderlich. Daher eignet er sich insbesondere zur Herstellung von Membranwänden.

Überraschenderweise hat sich gezeigt, daß sich der bekannte Stahl 10 CrMo 9 10 durch relativ einfache Naßnahmen so modifizieren läßt, daß er extrem gute Warmfestigkeitswerte und eine sehr gute Weiterverarbeitbarkeit aufweist. Hierzu ist zunächst eine deutliche Absenkung des maximal zulässigen C-Gehalts auf unter 0,1 % erforderlich Darüber hinaus sind in den vorstehend genannten Grenzen V, Ti und B zuzusetzen. Durch die Begrenzung des C-Gehalts wird zwar eine gewisse Beeinträchtigung von Festigkeitswerten, wie Zugfestigkeit und Bruchdehnung hervorgerufen, wichtiger ist aber, daß hierdurch die Neigung zur Aufhärtung nach Schweißvorgängen soweit vermindert wird, daß eine Wärmenachbehandlung nicht mehr erforderlich ist. Durch V und Ti werden thermisch sehr stabile Karbonitride gebildet, die die Warmfestigkeit und Zeitstandfestigkeit fördern. Durch B werden die Durchvergütung und die Festigkeit des Stahls verbessert; darüber hinaus ist es wichtig, daß B die Morphologie und die Verteilung der Karbonitride positiv beeinflußt. Das Zusammenwirken der gezielten Einstellung der Mengenanteile an C, V, Ti und B führt zu einer in ihrer Höhe völlig überraschenden Verbesserung der Warmfestigkeit und Zeitstandfestigkeit gegenüber dem bekannten Stahl 10 CrMo 9 10.

Anhand der nachfolgenden Ausführungsbeispiele wird die Wirksamkeit der Erfindung näher erläutert.

Es wurden zwei Stähle erschmolzen, deren Zusammensetzung hinsichtlich der einzelnen Legierungselemente (Rest Eisen und übliche Verunreinigungen) in der nachfolgenden Tabelle angegeben ist.

| Elemente | Stahl 1 (Gew.-%) | Stahl 2 (Gew.-%) |
|---|---|---|
| C | 0,08 | 0,073 |
| Si | 0,31 | 0,30 |
| Mn | 0,32 | 0,32 |
| P | 0,004 | 0,003 |
| S | 0,004 | 0,004 |
| Al | 0,013 | 0,008 |
| Cr | 2,53 | 2,55 |
| Mo | 1,08 | 1,01 |
| V | 0,26 | 0,25 |
| Ti | 0,08 | 0,076 |
| B | 0,0049 | 0,0063 |
| N | 0,0032 | 0,0017 |

Nach einer Vergütungsbehandlung in Form einer Glühung bei 1000 ^{o}C über 30 min mit anschließender Abkühlung an Luft sowie einer weiteren Glühung bei 750 ^{o}C über zwei Stunden mit wiederum anschließender Abkühlung an Luft ergaben sich bei Raumtemperatur für die Streckgrenze R_{p 0,2}, die Zugfestigkeit Rₘ, die Bruchdehnung A₅, die Brucheinschnürung Z und die Kerbschlagarbeit A_{V iso} die folgenden Ergebnisse:

| | Stahl 1 | Stahl 2 |
|---|---|---|
| R_{p 0,2}(N/mm²) | 615 - 629 | 595 - 601 |
| Rₘ (N/mm²) | 700 - 714 | 686 - 691 |
| A₅ (%) | 18 | 17 - 20 |
| Z (%) | 76 - 77 | 64 - 68 |
| A_{V iso} (J) | 206 - 252 | 297 - 300 |
| | 100 % Scherbruch | 100 % Scherbruch |

Mit diesen Ergebnissen zeigt sich der erfindungsgemäße Stahl einem herkömmlichen 10 CrMo 9 10-Stahl bereits deutlich überlegen. Zeitstandsuntersuchungen an Proben aus den beiden Stählen der Ausführungsbeispiele ergaben darüber hinaus nach einer Prüfdauer von bis zu 63000 Stunden eine überraschend starke Verbesserung der Zeitstandfestigkeitswerte. Wie die nachfolgende Tabelle zeigt, liegen die erzielten Werte bezogen auf eine Prüfdauer von 10000 und 100000 h ganz beträchtlich über den entsprechenden Vergleichswerten des herkömmlichen Stahls.

| Stahl | 10 CrMo 9 10 | | | Erfindung | | |
|---|---|---|---|---|---|---|
| Prüftemperatur (^{o}C) | 500 | 550 | 600 | 500 | 550 | 600 |
| σ B/10000 h (N/mm²) | 196 | 108 | 61 | 285 | 200 | 110 |
| σ B/100000 h (N/mm²) | 135 | 68 | 34 | 250^{*)} | 160^{*)} | 54^{*)} |

| | | | | | | |
|---|---|---|---|---|---|---|
| ^{*)}Werte extrapoliert nach 63000 h Prüfdauer | | | | | | |

Diese Ergebnisse zeigen, daß der erfindungsgemäße Stahl hinsichtlich seiner Zeitstandfestigkeit einem Vergleich mit dem aus der EP 0 411 515 bekannten Stahl ohne weiteres standhält. Seine Herstellung und Verarbeitung erfordern deutlich weniger Aufwand.

## Patentansprüche

1. Hochwarmfester Stahl für den Kesselbau mit folgender Schmelzanalyse (Gew.-%):
| | |
|---|---|
| C | 0,05 bis 0,095 % |
| Si | 0,15 bis 0,45 % |
| Mn | 0,30 bis 0,70 % |
| P | ≤ = 0,020 % |
| S | ≤ = 0,010 % |
| Al | ≤ = 0,020 % |
| Cr | 2,20 bis 2,60 % |
| Mo | 0,90 bis 1,10 % |
| V | 0,20 bis 0,30 % |
| Ti | 0,05 bis 0,10 % |
| B | 0,0015 bis 0,0070 % |
| N | ≤ = 0,01 % |
Rest Eisen und übliche Verunreinigungen,
der über eine Zeit von 30 bis 60 min bei 980 bis 1040 °C geglüht, anschließend an Luft abgekühlt und danach mindestens eine Stunde lang bei 730 bis 760 °C angelassen worden ist.

## Claims

1. High-temperature steel for boiler construction, having the following melt analysis (% by weight):
| | |
|---|---|
| C | 0.05 to 0.095 % |
| Si | 0.15 to 0.45 % |
| Mn | 0.30 to 0.70 % |
| P | ≤ 0.020 % |
| S | ≤ 0.010 % |
| Al | ≤ 0.020 % |
| Cr | 2.20 to 2.60 % |
| Mo | 0.90 to 1.10 % |
| V | 0.20 to 0.30 % |
| Ti | 0.05 to 0.10 % |
| B | 0.0015 to 0.0070 % |
| N | ≤ 0.01 % |
remainder iron and usual impurities,
which has been annealed at 980 to 1040°C for a period of 30 to 60 minutes, then cooled in air and thereafter tempered at 730 to 760°C for at least one hour.

## Revendications

1. Acier résistant aux hautes températures pour la construction de chaudières, ayant la composition suivante (pourcentages pondéraux) :
| | |
|---|---|
| C | 0,05 à 0,095 % |
| Si | 0,15 à 0,45 % |
| Mn | 0,30 à 0,70 % |
| P | ≤ 0,020 % |
| S | ≤ 0,010 % |
| Al | ≤ 0,020 % |
| Cr | 2,20 à 2,60 % |
| Mo | 0,90 à 1,10 % |
| V | 0,20 à 0,30 % |
| Ti | 0,05 à 0,10 % |
| B | 0,0015 à 0,0070 % |
| N | ≤ 0,01 % |
le restant étant du fer et des impuretés usuelles, qui a été recuit sur une durée de 30 à 60 minutes à 980°-1040°C, ensuite refroidi à l'air et, alors, a subi un revenu d'au moins une heure à 730-760°C.
